# EUROPÄISCHE PATENTSCHRIFT

(11) **EP 4 345 147 B1**
(45) Veröffentlichungstag und Bekanntmachung des Hinweises auf die Patenterteilung: **22.10.2025**
(21) Anmeldenummer: 23000125.7
(22) Anmeldetag: 20.09.2023
(51) Int. Cl.: C10G 1/02, C10G 1/10

(54) **KONTINUIERLICHES VERFAHREN ZUR SEKUNDÄRRESSOURCENGEWINNUNG AUS ORGANISCHE VERBINDUNGEN ENTHALTENDEN ABFÄLLEN DURCH VERÖLUNG**
CONTINUOUS PROCESS FOR THE RECOVERY OF SECONDARY RESOURCES FROM WASTE CONTAINING ORGANIC COMPOUNDS BY MEANS OF OILING
PROCÉDÉ CONTINU DE RÉCUPÉRATION DE RESSOURCES SECONDAIRES À PARTIR DE DÉCHETS CONTENANT DES COMPOSÉS ORGANIQUES PAR HUILAGE

(30) Priorität: 27.09.2022 DE 102022003576
(43) Veröffentlichungstag der Anmeldung: 03.04.2024
(73) Patentinhaber: Carboliq GmbH, 42897 Remscheid (DE)
(72) Erfinder: ASCHAUER, Stephan, 36391 Sinntal-Sterbfritz (DE); OLBERT, Gerhard, 69221 Dossenheim (DE); BURGSTAHLER, Ralf, 67146 Deidesheim (DE); INHOFF, Olivier, 45699 Herten (DE); GROTE, Ulrich, 59590 Geseke (DE); VEITH, Luzius, 42105 Wuppertal (DE); WEBER, Louis, 59581 Warstein (DE)
(74) Vertreter: Kern, Hedwig

(56) Entgegenhaltungen:
- WO-A1-2010/116211
- WO-A2-2010/106399

## Beschreibung

Die Erfindung betrifft ein Verfahren zur Sekundärressourcengewinnung aus organischen Verbindungen enthaltenden Abfällen.

Stand der Technik bei der thermischen Behandlung von Restabfällen ist die Müllverbrennung.

Insbesondere im Zuge der wachsenden ökologischen Probleme und Ressourcenknappheit wird es jedoch zunehmend dringlicher, Abfälle nicht lediglich zu entsorgen oder thermisch zu verwerten, sondern als Quelle zur Sekundärressourcengewinnung nutzbar zu machen.

Als besonders vorteilhaft hat sich hierfür das sogenannte Verölungsverfahren erwiesen, auch als katalytische drucklose Verölung (KDV) oder thermokatalytische Niedertemperaturkonvertierung (NTK) bekannt, d.h. ein technisches Depolymerisationsverfahren wonach künstliche oder natürliche Polymere und langkettige Kohlenwasserstoffe unter Zusatz eines zeolithischen Katalysators bei Temperaturen von weniger als 400 °C ohne Überdruck in kurzkettigere aliphatische (eher bevorzugt, andere wie aromatische werden in Spuren ebenfalls entstehen) Kohlenwasserstoffe, vergleichbar mit synthetischem Leichtöl, umgewandelt werden. (vgl. "Verölung", abgerufen aus Wikipedia am 25.01.2022).

Ein Überblick über aktuell in Deutschland angebotene bzw. betriebene Verfahren findet sich zum Beispiel im Abschlussbericht des Umweltbundesamtes zur "Evaluation neuer Entwicklungen bei alternativen thermischen Abfallbehandlungsanlagen mit dem Schwerpunkt Verölungsverfahren" von M. Pohl und P. Quicker (Texte 77/2018, Projektnummer 82615, UBA-FB 002679). Nach dem dort detailliert untersuchten, auch als "Catalytische Tribochemische Conversion" (CTC) bezeichneten, von der Dieselwest GmbH (2021 umfirmiert in CARBOWEST GmbH) betriebenen Verfahren werden Restabfälle zunächst mehrstufig aufgearbeitet, d.h. zerkleinert, auf eine Korngröße von maximal 2 mm gesiebt, Eisen- und Nichteisenmetalle abgetrennt, Additive in Form von synthetischen oder natürlichen Zeolithen als Katalysatoren sowie Brandkalk als Neutralisator zugesetzt und auf einen Wassergehalt von weniger als 2 % getrocknet. Der Verölungsprozess selbst wird in flüssiger Phase in einem Reaktor durchgeführt, der aus zwei zylindrischen Gefäßen gebildet ist, die sich im unteren Bereich kegelförmig verjüngen, und die übereinander angeordnet sind. Startöl wird vorgelegt. Dieses wird vor Zuführung der aufbereiteten Restabfälle zunächst auf Reaktionstemperatur (320 bis 420 °C je nach Ausgangsmaterial) durch mehrere Energieeintragungsgeräte, insbesondere Turbinen und oder Pumpen, erwärmt, mit denen der Reaktorinhalt ständig durchmischt und umgepumpt wird. Die aufbereiteten Restabfälle werden in den unteren Bereich des Reaktors mittels einer Schnecke unterhalb des Flüssigkeitsspiegels zugeführt. Dadurch wird erreicht, dass sich das zugeführte Material mit dem vorgelegten Öl vermischt und eine Suspension entsteht, die am unteren Ende des Reaktors über die Turbinen oder Pumpen angesaugt und über externe Leitungen und angeschlossene Düsen wieder in den oberen Teil des Reaktors injiziert wird. Durch die intensive Durchmischung werden die Polymere aufgebrochen und verdampfen, sobald die Kettenlänge ausreichend kurz ist. Die Dämpfe werden am Kopf des Reaktors unter Zuhilfenahme eines leichten Unterdruckes abgezogen und mittels Sprühkühler unter Erhalt des Produktöls kondensiert. Dieses weist jedoch keine konstante Qualität auf, und eine Dauerbetriebsfähigkeit der Anlage konnte nicht aufgezeigt werden.

Die WO 2010/116211 A1 beschreibt ein Verfahren zur Thermolyse von Kunststoffabfällen in einem Reaktor bei 390 bis 430 °C, der mit einem mit 200 bis 700 U/min betriebenen Rührer ausgestattet ist. Dem Reaktor ist ein Extruder vorgeschaltet, worin die Kunststoffabfälle plastifiziert, auf 250 bis 370 °C aufgeheizt und anschließend dem Reaktor zugeführt werden. Über Sumpf wird das Reaktionsgemisch abgezogen, und über eine Förderpumpe in einem äußeren Kreislauf teilweise, nach vorheriger Erwärmung in einem Durchflusserhitzer, in den oberen Teil des Reaktors recycliert, und teilweise ausgeschleust. Das dampfförmige Produktgemisch wird über Kopf abgezogen und thermisch in mehreren Stufen in eine Leichtölfraktion, umfassend Kohlenwasserstoffe mit einer Kettenlänge bis zu C15, eine Schwerölfraktion, umfassend Kohlenwasserstoffe mit einer Kettenlänge von C15 bis C24, sowie eine Wachsfraktion, aufgetrennt.

Die WO 2010/106399 A2 beschreibt ein weiteres Verfahren zur Thermolyse von Kunststoffabfällen in einem Reaktor, der mit einem mit einem Rührer ausgestattet, und dem ein Extruder vorgeschaltet ist, worin die Kunststoffabfälle plastifiziert, aufgeheizt und anschließend dem Reaktor zugeführt werden. Über Sumpf wird das Reaktionsgemisch abgezogen, und über eine Förderpumpe in einem äußeren Kreislauf teilweise, nach vorheriger Erwärmung in einem Durchflusserhitzer, in den oberen Teil des Reaktors recycliert,

Es war demgegenüber Aufgabe der Erfindung, ein Verölungsverfahren zur Sekundärressourcengewinnung aus organische Verbindungen enthaltenden Abfällen als Ausgangsmaterial zur Verfügung zu stellen, das kontinuierlich betreibbar ist, und das eine gleichförmige Qualität des Produktöls bezüglich des maximal zulässigen Sauerstoff- und Stickstoffgehalts sowie des Mindestbrennwerts gewährleistet, sofern das eingesetzte Ausgangsmaterial organische Verbindungen in einem Massenanteil von mindestens 60 % enthält. Insbesondere soll im Produktöl der Sauerstoffgehalt einen Massenanteil von 4% und der Stickstoffgehalt einen Massenanteil von 1,2 % nicht überschreiten sowie der Mindestbrennwert desselben 41 MJ/kg sein.

Diese Aufgabe wird gelöst durch ein kontinuierliches Verfahren zur Sekundärressourcengewinnung aus in einem Massenanteil von mindestens 60 % organische Verbindungen enthaltenden Abfällen als Ausgangsmaterial durch Verölung unter Erhalt eines Produktöls in einem zweigeteilten Reaktor mit einem ersten, unteren Bereich, worin ein Anfahröl vorgelegt wird bis zu einer Höhe von mindestens der Hälfte der Gesamthöhe desselben,
und mit einem zweiten, oberen Bereich, der mit dem unteren Bereich verbunden ist und der beim Anfahren keine Flüssigkeit enthält, in welchen über jeweils eine oder mehrere externe Rohrleitung(en) mittels jeweils einer, zweier oder mehrerer Turbinen oder Pumpen mit einem Verhältnis von gerichteter zu ungerichteter Impulsleistung im Bereich von 1/6 bis 1/2 der Reaktorinhalt vom unteren Ende des ersten, unteren Bereichs des zweigeteilten Reaktors umgepumpt wird,
unter Abzug von Produktdampf vom oberen Ende des zweiten, oberen Bereichs des zweigeteilten Reaktors, der anschließend mit einem kalten Teilstrom von Produktöl abgequencht wird, wobei das Produktöl erhalten wird,
indem das Anfahröl zunächst durch Umpumpen über die eine, zwei oder mehreren Pumpen oder Turbinen auf eine Betriebstemperatur im Bereich von 280 bis 420°C aufgeheizt wird, worauf das aufbereitete Ausgangsmaterial kontinuierlich in den ersten, unteren Bereich des zweigeteilten Reaktors unterhalb des Flüssigkeitsspiegels zugeführt wird,
und wobei der Reaktorinhalt vom unteren Ende des ersten, unteren Bereichs des zweigeteilten Reaktors in den zweiten, oberen Bereich des zweigeteilten Reaktors umgepumpt wird, dergestalt, dass das Verhältnis der Zulaufverweilzeit des Ausgangsmaterials zur Umpumpverweilzeit des Reaktorinhalts im Bereich von 250 zu 1 bis 5000 zu 1 liegt.

Die Erfindung geht aus von bekannten Verölungsverfahren zur Aufarbeitung von organischen Verbindungen enthaltenden Abfällen, insbesondere vom sogenannten "Dieselwest"-Verfahren, das im vorstehend aufgeführten Abschlussbericht des Umweltbundesamtes "Evaluation neuer Entwicklungen bei alternativen thermischen Abfallbehandlungsanlagen mit dem Schwerpunkt Verölungsverfahren" von M. Pohl und P. Quicker (Texte 77/2018, Projektnummer 82615, UBA-FB 002679) dargelegt wurde.

Als Ausgangsmaterial sind beliebige Abfälle einsetzbar, vorausgesetzt sie enthalten organische Verbindungen in einem Massenanteil von mindestens 60%. Bevorzugt sind Ausgangsmaterialien mit organischen Verbindungen in einem Massenanteil von mindestens 80%, weiter bevorzugt von mindestens 90%, insbesondere Ausgangsmaterialien enthaltend künstliche organische Verbindungen in einem Massenanteil zwischen 60 und 80% und natürliche organische Verbindungen in einem Massenanteil zwischen 0 und 30%.

Regelmäßig handelt es sich hierbei um langkettige organische Verbindungen, insbesondere um petrochemische Abfallstoffe, organische Siedlungsabfälle, Klärschlamm, pflanzliche Biomasse, insbesondere Abfälle aus Land-, und Forstwirtschaft, biologisch nachwachsende Fette und Öle und tierische Biomasse.

Als langkettige organische Verbindungen werden üblicher Weise Polymere verstanden, die aus mehreren 100 bis 4000 gleichartigen molekularen Einheiten, den Monomeren, aufgebaut sind. Von den künstlichen Polymeren handelt es sich vorliegend insbesondere um Mischungen von Low-Density-Polyethylen, High-Density-Polyethylen, Polypropylen, Polystyrol, Polyisobuten, Polyethylenterephthalat, Polyamid 6, Polyamid 6.6 und/oder Kunststoffabfälle auf Basis von Isocyanaten, die aufgrund ihrer stofflichen Beschaffenheit und der dazugehörigen Herstellung aus etwa 2000 bis 4000 der jeweiligen Monomer-Einheiten gebildet sind.

In einer Ausführungsform kann das Ausgangsmaterial Siedlungsabfälle, insbesondere nicht sortierbare Kunststoffanteile hiervon, im besonderen Sortierfraktionen, die aufgrund ihrer Abmessungen abgesondert werden und/oder Folienreste und/oder schwarze Sortierreste, die durch Nahinfrarot- Spektroskopie nicht detektiert werden können, und/oder Gewerbeabfälle, insbesondere Produktionsabfälle, bevorzugt Abfälle aus dem Recycling von Personenkraftwagen, im Besonderen Autoschredderleichtmaterial, enthalten.

Die als Ausgangsmaterial eingesetzten Abfälle beinhalten häufig neben organischen Verbindungen Inertstoffe, Füllstoffe, Metalle und/oder Restfeuchte, insbesondere Inertstoffe und/oder Füllstoffe in einem Massenanteil von 0 bis 10%, bevorzugt unter 1%, Metalle in einem Massenanteil von 0 bis 1%, bevorzugt unter 1%, und Restfeuchte in einem Massenanteil von 0 bis 10%, bevorzugt unter 1%.

Darüber hinaus kann das Ausgangsmaterial (A) zusätzlich als Inertstoffe Siliziumdioxid in Form von Quarzsand oder Baustoffen und/oder Aluminiumoxid und/oder Calciumhydroxid und/oder als Füllstoffe Glashohl- und/oder Keramikkugeln, Glas- und/oder Kohlefasern und/oder Gummipartikel, als auch metallische Stoffe, im Besonderen magnetische und nichtmagnetische Metall-Verbundwerkstoffe und/oder aluminiumbeschichtete Stoffe, enthalten.

In einer bevorzugten Ausführungsform werden die obigen Inert- und/oder Füllstoffe den als Ausgangsmaterial eingesetzten Abfällen zugesetzt, um diverse Eigenschaften, wie Festigkeit und Dehnfähigkeit, einzustellen.

Das Ausgangsmaterial wird vor der Zuführung in den Reaktor in bekannter Weise, insbesondere wie im vorstehend dargelegten "Dieselwest"-Verfahren, vorab mehrstufig aufgearbeitet, d.h. zerkleinert, auf eine Korngröße von maximal 2 mm gesiebt, Eisen- und Nichteisenmetalle werden abgetrennt, Additive in Form von synthetischen oder natürlichen Zeolithen als Katalysatoren sowie Brandkalk als Neutralisator zugesetzt und das Ausgangsmaterial wird schließlich auf einen Wassergehalt von weniger als 2 % getrocknet.

Der Verölungsprozess wird in einem zweigeteilten Reaktor durchgeführt, mit einem ersten, unteren und einem zweiten, oberen Bereich, der mit dem ersten, unteren Bereich bevorzugt unmittelbar verbunden ist. Vorteilhaft laufen der erste, untere und/oder der zweite, obere Bereich jeweils unten konisch aus, um ein Ablaufen des Fluides bei Reinigungsarbeiten und Stillständen zu ermöglichen.

Die die beiden Bereiche verbindende Öffnung weist bevorzugt einen Durchmesser von mindestens 1/5 des Durchmessers zweiten, oberen Bereichs, bevorzugt von mindestens 1/3 des Durchmessers des zweiten, oberen Bereichs, auf.

In einer Ausführungsform können beide Reaktorbereiche in einen gemeinsamen Reaktormantel integriert sein.

Vorteilhaft kann der erste, untere Bereich des zweigeteilten Reaktors ein Höhe zu Durchmesser-Verhältnis von 3 zu 1 bis 1 zu 3, bevorzugt von 1,5 zu 1 aufweisen, und insbesondere als stehender oder liegender Zylinder ausgebildet sein.

In den zweiten, oberen Bereich wird über jeweils eine oder mehrere externe Rohrleitung(en) mittels jeweils einer, zweier oder mehrerer Pumpen oder Turbinen mit einem Verhältnis von gerichteter zu ungerichteter Impulsleistung im Bereich von 1/6 bis 1/2 der Reaktorinhalt vom unteren Ende des ersten, unteren Bereichs des zweigeteilten Reaktors umgepumpt.

In den ersten, unteren Bereich wird zur Inbetriebnahme ein Anfahröl vorgelegt bis zu einer Höhe von mindestens der Hälfte der Gesamthöhe desselben, bevorzugt bis zu einer Höhe von mindestens 2/3 der Gesamthöhe desselben.

Als Anfahröl wird vorteilhaft eine Mischung aus Produktöl und einem Mineralöl mit einem Siedepunkt größer als 280 °C, bevorzugt in einem Massenverhältnis von 10 % Mineralöl zu 90 % Produktöl bis 90 % Mineralöl zu 10 % Produktöl, insbesondere von 50 % Mineralöl zu 50 % Produktöl, eingesetzt.

Das Anfahröl wird zunächst durch Umpumpen über die eine, zwei oder mehreren Pumpen auf eine Betriebstemperatur im Bereich von 280 bis 420°C aufgeheizt, worauf das vorab aufbereitete Ausgangsmaterial kontinuierlich in den ersten, unteren Bereich des zweigeteilten Reaktors unterhalb des Flüssigkeitsspiegels zugeführt wird, bevorzugt über eine oder mehrere Schnecke(n). Alternativ kann das vorab aufbereitete Ausgangsmaterial auch über einen oder mehrere Extruder zugeführt werden.

Der Reaktorinhalt wird kontinuierlich vom unteren Ende des ersten, unteren Bereichs des zweigeteilten Reaktors in den zweiten, oberen Bereich des zweigeteilten Reaktors über die jeweils eine oder mehrere externen Rohrleitung(en) mittels der jeweils einen, zwei oder mehreren Pumpen und/oder Turbinen mit einem Verhältnis von gerichteter zu ungerichteter Impulsleistung im Bereich von 1/6 bis 1/2 umgepumpt.

Bevorzugte Pumpen sind hierbei Flüssigringvakuumpumpen, als auch Impellerpumpen mit zurückgesetztem Laufrad sowie Kreiskolbenpumpen und Schraubenspindelpumpen. Die gerichtete Impulsleistung wird dabei über den Förderdruck (Druckverlust) und den Volumenstrom im Verhältnis zur eingebrachten Pumpenleistung bestimmt. Die ungerichtete Impulsleistung wird für den Fachmann auch als dissipierte Leistung bezeichnet.

Vorteil dieses Energieeintrages ist die homogene Erwärmung des Fluides von innen nach außen, es gibt keine heißen Wände wie bei externen Erwärmungsmethoden über die Wand. Zweiter wesentlicher Vorteil des direkten dissipativen Energieeintrags ist die hohe Durchmischung und Beanspruchung des Ausgangsmaterials.

Die erforderliche Schmelzwärme wird durch das umgebende Fluid bereitgestellt. Durch die hohe Durchmischungsleistung der Pumpen kommt es zu einem Zerkleinern und zu Zerreißen der eingetragenen Feststoffpartikel in der Umpumpströmung. Dabei werden auch die Katalysatorpartikel mit den eingetragenen und aufgeschmolzenen Feststoffpartikeln durchmischt und zerkleinert. Durch die hohen Scherkräfte und die Kavitation bedingt durch Umfangsgeschwindigkeiten von etwa 15 bis 20 m/s und der schlagartigen Verdampfung und Kondensation an den Pumpenorganen kommt es in der flüssigen Phase zum Cracken der ursprünglichen langkettigen organischen Verbindungen aus den eingetragenen Feststoffpartikeln. Durch die hohen Scherraten werden zudem die aktiven Zentren der Katalysatoren kontinuierlich erneuert. In der Folge werden beispielsweise Low-Density Polyethylen-Abfälle mit ursprünglich typischer Weise 2000 bis 4000 Monomer-Einheiten auf im Mittel 3 bis 16 Monomer-Einheiten gecrackt.

Erfindungswesentlich ist hierbei, dass das Verfahren dergestalt geführt wird, dass das Verhältnis der Zulaufverweilzeit des Ausgangsmaterials zur Umpumpverweilzeit des Reaktorinhalts im Bereich von 250 zu 1 bis 5000 zu 1 liegt, d. h. das Umpumpen des Reaktorinhalts erfolgt ungleich viel schneller als die Zuführung des Ausgangsmaterials. Dies ist mit ausschlaggebend, um die für die oben erläuterten Depolymerisationsvorgänge erforderlichen hohen Scherraten zu erreichen.

Die Zulaufverweilzeit ist definiert durch das Verhältnis von Gesamtreaktorvolumen zum Zulaufvolumenstrom der Einsatzstoffe.

Die Umpumpverweilzeit ist definiert durch das Verhältnis des flüssigen Gesamtreaktorvolumen zum gesamten Pumpenvolumenstrom. Das flüssige Gesamtreaktorvolumen sowie auch der gesamte Pumpenvolumenstrom werden durch Massendurchflussmesser (Massflowmeter) ermittelt, beispielsweise über standardmäßige Coriolis-Massendurchflussmesser. Die Umpumpverweilzeit teilt sich selbst noch auf in die Umpumpverweilzeit in den ersten, unteren Bereich des zweigeteilten Reaktors und die Umpumpverweilzeit in den zweiten, oberen Bereich des zweigeteilten Reaktors.

Bevorzugt sind Verhältnisse der Zulaufverweilzeit des Ausgangsmaterials zur Umpumpverweilzeit des Reaktorinhalts im Bereich von 250 zu 1 bis 5000 zu 1.

Bevorzugt wird das Verfahren dergestalt betrieben, dass die Umpumpverweilzeit des Reaktorinhalts im Bereich von 15 bis 55 Sekunden, weiter bevorzugt im Bereich von 25 bis 40 Sekunden, liegt. Entsprechend liegen die Zulaufverweilzeiten des Ausgangsmaterials bevorzugt im Bereich von etwa 2 Stunden bis etwa 75 Stunden.

Der flüssige Umpumpstrom wird beim Durchströmen in Folge des ungerichteten Energieeintrages durch die Pumpen geringfügig überhitzt und wird in den zweiten, oberen Bereich des zweigeteilten Reaktors durch einen geringen Druckunterschied entspannt. Dabei platzt der Flüssigkeitsstrahl auf und verteilt sich auf die vorhandene Wandoberfläche im zweiten, oberen Bereich des zweigeteilten Reaktors, und die Leichtsieder können leichter entweichen.

Als Flächenbelastung B wird der Durchsatz des Umpumpvolumenstromes bezogen auf die Fläche verstanden, vorliegend die Fläche der Innenwände im zweiten, oberen Bereich des zweigeteilten Reaktors.

Durch eine vorteilhafte Einstellung der Flächenbelastung B des Umpumpstromes im zweiten, oberen Bereich des zweigeteilten Reaktors über den Volumenstrom desselben sowie über die Geometrie des zweiten, oberen Bereichs des zweigeteilten Reaktors auf einen Wert im Bereich von 25 m3/m2/h bis 250 m3/m2/h, bevorzugt auf einen Wert von etwa 100 m3/m2/h, werden optimale Ergebnisse bezüglich der oben dargelegten physikalisch-chemischen Prozesse, und somit der Aufspaltung der langkettigen Polymere erreicht.

Es ist weiter bevorzugt, dass die Innenwände des zweigeteilten Reaktors im zweiten, oberen Bereich desselben teilweise oder vollständig beheizt und/oder mit Produktöl benetzt sind. Dadurch wird die Verdampfung von leichter flüchtigen Kohlenwasserstoffen unterstützt.

Aus dem zweiten, oberen Bereich des zweigeteilten Reaktors werden kontinuierlich die Dämpfe abgezogen und in bekannter Weise, insbesondere in einem Sprühkühler, unter Erhalt des Produktöls, kondensiert. Besonders vorteilhaft ist ein mehrstufiger Sprühkühler.

Der Rückstand aus dem ersten, unteren Bereich des zweigeteilten Reaktors wird vorteilhaft bei Bedarf oder in regelmäßigen Abständen ausgetragen und absetzen gelassen und das überstehende Ölgemisch wird wieder in den ersten, unteren Bereich des zweigeteilten Reaktors zurückgeführt.

Vorteilhaft wird der Reaktorinhalt oder ein Teilstrom des Reaktorinhaltes tangential in das obere Drittel des zweiten, oberen Bereichs des zweigeteilten Reaktors zurückgepumpt. Dadurch kann um eine hohe Verteilung auf der Oberfläche des zweiten, oberen Bereichs des zweigeteilten Reaktors und damit ein gutes Ausgasen der erzeugten Produkte erreicht werden.

In einer bevorzugten Ausführungsform wird lediglich ein erster Teilstrom von 20 bis 80 % des Reaktorinhalts vom unteren Ende des ersten, unteren Bereichs des zweigeteilten Reaktors in den zweiten, oberen Bereich des zweigeteilten Reaktors umgepumpt und ein zweiter Teilstrom von 80 bis 20%, bevorzugt von 60 bis 70% des Reaktorinhalts vom unteren Ende des ersten, unteren Bereichs des zweigeteilten Reaktors in den ersten, unteren Bereich des zweigeteilten Reaktors zurückgepumpt. Durch diese Fahrweise kommt es zu einer besseren Durchmischung und einer besseren Verteilung des eingetragenen Ausgangsmaterials auf die Pumpen.

In einer vorteilhaften Ausführungsform kann der zweite, obere Bereich des zweigeteilten Reaktors als einstufige oder mehrstufige Trennkolonne genutzt werden, indem ein trennbarer Flansch vorgesehen ist, über den ein oder mehrere horizontale Lochbleche einsetzbar sind. Vorteilhaft werden Lochbleche mit einem Öffnungsverhältnis von 20 bis 40 % eingesetzt.

In einer weiteren vorteilhaften Ausführungsform kann für die Zuführung des Umpumpstromes ein zentrales Rohr über einen trennbaren Flansch eingesetzt werden. Dadurch lässt sich unerwünschtes Schäumen verhindern.

Das erfindungsgemäße kontinuierliche Verfahren ermöglicht es insbesondere, dass der Sauerstoffanteil im Produktöl gegenüber dem Ausgangsmaterial um 40 bis 90 %, insbesondere um 80%, und dass der Stickstoffanteil im Produktöl gegenüber dem Ausgangsmaterial um 50 bis 80 %, insbesondere um 70%, niedriger ist.

Gleichfalls ermöglicht das erfindungsgemäße kontinuierliches Verfahren insbesondere, dass ein Produktöl mit einem Brennwert zwischen 41 und 46 Megajoule pro Kilogramm, bevorzugt von etwa 45 Megajoule pro Kilogramm, erhalten wird.

Nach dem erfindungsgemäßen kontinuierlichen Verfahren wird insbesondere im Produktöl die Bildung von polyzyklischen aromatischen Kohlenwasserstoffen, insbesondere Naphthalin, Acenaphthalin, Acenaphthen, Fluoren, Phenanthren, Anthracen, Fluoranthen, Pyren und/oder Benzo(a)pyren, minimiert, und die Summe der polyzyklischen aromatischen Kohlenwasserstoffe beträgt zwischen 100 und maximal 1000 ppm, vorzugsweise maximal 600 ppm.

Die Erfindung wird im Folgenden anhand von Ausführungsbeispielen und einer Zeichnung näher erläutert.

In der Zeichnung zeigen im Einzelnen:
Figur 1 eine schematische Darstellung eines bevorzugten Reaktors zur Durchführung des erfindungsgemäßen Verfahrens und die Figuren 2A und 2B Querschnittsdarstellungen durch zwei bevorzugte Ausführungsformen von Reaktoren zur Durchführung des erfindungsgemäßen Verfahrens.

Figur 1 zeigt einen zweigeteilten Reaktor R mit einem ersten, unteren Bereich I und einem zweiten, oberen Bereich II.

Das Ausgangsmaterial A wird über eine Förderschnecke kontinuierlich in den ersten, unteren Bereich I des zweigeteilten Reaktors R unterhalb des Flüssigkeitsspiegels in demselben zugeführt.

Über eine externe Rohrleitung 1 wird mittels einer Pumpe 2 der Reaktorinhalt RI aus dem ersten, unteren Bereich I des Reaktors R in den zweiten, oberen Bereich II des Reaktors R gepumpt. Vom oberen Ende des zweiten, oberen Bereichs II des Reaktors R wird Produktdampf abgezogen und mit einem Teilstrom von kaltem Produktöl gequencht, unter Erhalt des Produktöls P, das abgezogen wird.

In den Querschnittsdarstellungen in den Figuren 2A und 2B werden eine Ausführungsform mit 4 Pumpen und zwei Sprühkühlern (in Figur 2A) beziehungsweise eine Ausführungsform mit 4 Pumpen und einem Sprühkühler (in Figur 2B) gezeigt.

### Ausführungsbeispiel 1:

Als Ausgangsmaterial A wurden insgesamt 25 Tonnen eines Ersatzbrennstoffes nach RAL 724 mit den Stoffdaten entsprechend Spalte 1 der unten stehenden Tabelle 1 in einem zweigeteilten Reaktor R wie in Figur 1 dargestellt, prozessiert. Die Umpumpverweilzeit betrug im Mittel 41 s, bei einer Reaktortemperatur von 360 °C.

In Spalte 2 sind die entsprechenden Stoffdaten für das erhaltene Produktöl (P) aufgeführt

| Tabelle 1: | **Ausgangsmaterial** | **Produktöl** |
|---|---|---|
| Brennwert in Megajoule pro Kilogramm | 39,1 | 44,9 |
| Feuchte in Gewichtsprozent | 2 | 0,25 |
| Inertstoffe in Gewichtsprozent | 3 | 0,1 |
| (Schütt)-Dichte in Kilogramm pro Kubikmeter | 38 | 822 |
| C (Messwert) in Gewichtsprozent | 77,10 | 83,3 |
| H (Messwert) in Gewichtsprozent | 12,90 | 13,2 |
| N (Messwert) in Gewichtsprozent | 1,72 | 1,11 |
| O (Messwert) in Gewichtsprozent | 7,0 | 1,7 |
| Kunststoff in Gewichtsprozent | 86,1 | |
| Biomasse in Gewichtsprozent | 13,9 | |
| Metalle in Gewichtsprozent | 0,0 | |

Die Stoffdaten zeigen eine signifikante Absenkung des Stickstoff- und insbesondere des Sauerstoffanteils im Produktöl sowie eine bedeutende Zunahme des Brennwerts.

### Ausführungsbeispiel 2:

Als Ausgangsmaterial A wurden insgesamt 20 Tonnen eines Ersatzbrennstoffes nach RAL 724 mit den Stoffdaten entsprechend Spalte 1 der unten stehenden Tabelle 2 in einem zweigeteilten Reaktor wie in Figur 1 dargestellt, prozessiert. Die Umpumpverweilzeit betrug im Mittel 35 s, bei einer Reaktortemperatur von 380 °C.

In Spalte 2 der Tabelle 2 sind die entsprechenden Stoffdaten für das erhaltene Produktöl aufgeführt

| **Tabelle 2** | **Ausgangsmaterial** | **Produktöl** |
|---|---|---|
| Brennwert in Megajoule pro Kilogramm | 39,1 | 44,7 |
| Feuchte in Gewichtsprozent | 2,0 | 0,25 |
| Inertstoffe in Gewichtsprozent | 1,5 | 0,1 |
| (Schütt)-Dichte in Kilogramm pro Kubikmeter | 38 | 822 |
| C (Messwert) in Gewichtsprozent | 77,10 | 84,0 |
| H (Messwert) in Gewichtsprozent | 12,90 | 13,3 |
| N (Messwert) in Gewichtsprozent | 1,72 | 1,18 |
| O (Messwert) in Gewichtsprozent | 7,0 | 1,3 |
| Kunststoff in Gewichtsprozent | 66,7 | |
| Biomasse in Gewichtsprozent | 30,2 | |
| Metalle in Gewichtsprozent | 0,9 | |

Die Stoffdaten zeigen eine signifikante Absenkung des Stickstoff- und insbesondere des Sauerstoffanteils im Produktöl sowie eine bedeutende Zunahme des Brennwerts.

## Patentansprüche

1. Kontinuierliches Verfahren zur Sekundärressourcengewinnung aus in einem Massenanteil von mindestens 60 % organische Verbindungen enthaltenden Abfällen als Ausgangsmaterial (A) durch Verölung unter Erhalt eines Produktöls (P) in einem zweigeteilten Reaktor (R) mit einem ersten, unteren Bereich (I), worin ein Anfahröl vorgelegt wird bis zu einer Höhe von mindestens der Hälfte der Gesamthöhe desselben,
und mit einem zweiten oberen Bereich (II), der mit dem unteren Bereich (I) verbunden ist und der beim Anfahren keine Flüssigkeit enthält, in welchen über jeweils eine oder mehrere externe Rohrleitung(en) (1) mittels jeweils einer, zweier oder mehrerer Pumpen (2) mit einem Verhältnis von gerichteter zu ungerichteter Impulsleistung im Bereich von 1/6 bis 1/2 der Reaktorinhalt (RI) vom unteren Ende des ersten, unteren Bereichs (I) des zweigeteilten Reaktors (R) umgepumpt wird,
unter Abzug von Produktdampf vom oberen Ende des zweiten oberen Bereichs (II) des zweigeteilten Reaktors (R), der anschließend mit einem kalten Teilstrom von Produktöl (P) abgequencht wird, wobei das Produktöl (P) erhalten wird,
indem das Anfahröl zunächst durch Umpumpen über die eine, zwei oder mehreren Pumpen (2) auf eine Betriebstemperatur im Bereich von 280 bis 420 °C aufgeheizt wird, worauf das vorab aufbereitete Ausgangsmaterial (A) kontinuierlich in den ersten, unteren Bereich (I) des zweigeteilten Reaktors (R) unterhalb des Flüssigkeitsspiegels zugeführt wird,
und wobei der Reaktorinhalt (RI) vom unteren Ende des ersten, unteren Bereichs (I) des zweigeteilten Reaktors (R) in den zweiten oberen Bereich (II) des zweigeteilten Reaktors (R) umgepumpt wird, dergestalt, dass das Verhältnis der Zulaufverweilzeit des Ausgangsmaterials (A) zur Umpumpverweilzeit des Reaktorinhalts (RI) im Bereich von 250 zu 1 bis 5000 zu 1 liegt.

2. Kontinuierliches Verfahren nach Anspruch 1, **dadurch gekennzeichnet, dass** die als Ausgangsmaterial (A) eingesetzten Abfälle organische Verbindungen in einem Massenanteil von mindestens 80%, bevorzugt von mindestens 90%, insbesondere künstliche organische Verbindungen in einem Massenanteil zwischen 60 und 80% und natürliche organische Verbindungen in einem Massenanteil zwischen 0 und 30%, enthalten.

3. Kontinuierliches Verfahren nach Anspruch 1 oder 2, **dadurch gekennzeichnet, dass** die als Ausgangsmaterial (A) eingesetzten Abfälle neben organischen Verbindungen Inertstoffe, Füllstoffe, Metalle und/oder Restfeuchte beinhalten, insbesondere Inertstoffe und/oder Füllstoffe in einem Massenanteil von 0 bis 10%, bevorzugt unter 1%, Metalle in einem Massenanteil von 0 bis 1%, bevorzugt unter 1%, und Restfeuchte in einem Massenanteil von 0 bis 10%, bevorzugt unter 1%.

4. Kontinuierliches Verfahren nach einem der Ansprüche 1 bis 3, **dadurch gekennzeichnet, dass** das Ausgangsmaterial (A) zusätzlich als Inertstoffe Siliziumdioxid in Form von Quarzsand oder Baustoffen und/oder Aluminiumoxid und/oder Calciumhydroxid und/oder als Füllstoffe Glashohl- und/oder Keramikkugeln, Glas- und/oder Kohlefasern und/oder Gummipartikel, als auch metallische Stoffe, im Besonderen magnetische und nichtmagnetische Metall-Verbundwerkstoffe und/oder aluminiumbeschichtete Stoffe, enthält.

5. Kontinuierliches Verfahren nach einem der Ansprüche 1 bis 4, **dadurch gekennzeichnet, dass** die Umpumpverweilzeit des Reaktorinhalts (RI) im Bereich von 15 bis 55 Sekunden liegt, bevorzugt im Bereich von 25 bis 40 Sekunden.

6. Kontinuierliches Verfahren nach einem der Ansprüche 1 bis 5, **dadurch gekennzeichnet, dass** als Anfahröl eine Mischung von Produktöl (P) und einem Mineralöl mit einem Siedepunkt größer als 280 °C, bevorzugt in einem Massenverhältnis von 10 % Mineralöl zu 90 % Produktöl (P) bis 90 % Mineralöl zu 10 % Produktöl (P), insbesondere in einem Massenverhältnis von 50 % Mineralöl zu 50 % Produktöl (P), eingesetzt wird.

7. Kontinuierliches Verfahren nach einem der Ansprüche 1 bis 6, **dadurch gekennzeichnet, dass** die Flächenbelastung B des Umpumpstromes im zweiten, oberen Bereich (II) des zweigeteilten Reaktors (R) über den Volumenstrom desselben sowie die Geometrie des zweiten, oberen Bereichs (II) des zweigeteilten Reaktors (R) auf einen Wert im Bereich von 25 m3/m2/h bis 250 m3/m2/h, bevorzugt auf einen Wert von etwa 100 m3/m2/h, eingestellt wird.

8. Kontinuierliches Verfahren nach einem der Ansprüche 1 bis 7, **dadurch gekennzeichnet, dass** die Innenwände des zweigeteilten Reaktors (R) im zweiten, oberen Bereich (II) desselben teilweise oder vollständig beheizt und/oder mit Produktöl (P) benetzt sind.

9. Kontinuierliches Verfahren nach einem der Ansprüche 1 bis 8, **dadurch gekennzeichnet, dass** der Rückstand aus dem ersten, unteren Bereich (I) des zweigeteilten Reaktors (R) bei Bedarf oder in regelmäßigen Abständen ausgetragen und absetzen gelassen wird und das überstehende Ölgemisch wieder in den ersten, unteren Bereich (I) des zweigeteilten Reaktors (R) zurückgeführt und der Rückstand über eine Separationseinheit, insbesondere einen Filter oder einen Separator, abgetrennt wird.

10. Kontinuierliches Verfahren einem der Ansprüche 1 bis 9, **dadurch gekennzeichnet, dass** lediglich ein erster Teilstrom von 20 bis 80 % des Reaktorinhalts (RI) vom unteren Ende des ersten, unteren Bereichs (I) des zweigeteilten Reaktors (R) in den zweiten, oberen Bereich (II) des zweigeteilten Reaktors (R) und ein zweiter Teilstrom von 80 bis 20%, bevorzugt von 60 bis 70% des Reaktorinhalts (RI) vom unteren Ende des ersten, unteren Bereichs (I) des zweigeteilten Reaktors (R) in den ersten, unteren Bereich (I) des zweigeteilten Reaktors (R) umgepumpt wird.

11. Kontinuierliches Verfahren nach einem der Ansprüche 1 bis 10, **dadurch gekennzeichnet, dass** der Reaktorinhalt (RI) oder ein Teilstrom des Reaktorinhalts (RI) in das obere Drittel des zweiten, oberen Bereichs (II) des zweigeteilten Reaktors (R) zurückgepumpt wird.

12. Kontinuierliches Verfahren nach einem der Ansprüche 1 bis 11, **dadurch gekennzeichnet, dass** der zweite, obere Bereich (II) des zweigeteilten Reaktors (R) als einstufige oder mehrstufige Trennkolonne genutzt wird, indem ein trennbarer Flansch (F) vorgesehen ist, über den ein oder mehrere horizontale Lochbleche und/oder Gitter einsetzbar sind.

13. Kontinuierliches Verfahren nach einem der Ansprüche 1 bis 12, **dadurch gekennzeichnet, dass** der Sauerstoffanteil im Produktöl (P) gegenüber dem Ausgangsmaterial (A) um 40 bis 90 %, insbesondere um 80%, und dass der Stickstoffanteil im Produktöl (P) gegenüber dem Ausgangsmaterial (A) um 50 bis 80 %, insbesondere um 70% niedriger ist.

14. Kontinuierliches Verfahren nach einem der Ansprüche 1 bis 13, **dadurch gekennzeichnet, dass** der Brennwert des Produktöls (P) zwischen 41 und 46 Megajoule pro Kilogramm, bevorzugt 45 Megajoule pro Kilogramm, beträgt.

15. Kontinuierliches Verfahren nach einem der Ansprüche 1 bis 14, **dadurch gekennzeichnet, dass** im Produktöl (P) die Bildung von polyzyklischen aromatischen Kohlenwasserstoffen, insbesondere Naphthalin, Acenaphthalin, Acenaphthen, Fluoren, Phenanthren, Anthracen, Fluoranthen, Pyren und/oder Benzo(a)pyren, minimiert ist und die Summe der polyzyklischen aromatischen Kohlenwasserstoffe zwischen 100 und maximal 1000 ppm, vorzugsweise maximal 600 ppm, beträgt.

16. Kontinuierliches Verfahren nach einem der Ansprüche 1 bis 15, **dadurch gekennzeichnet, dass** das Ausgangsmaterial (A) Siedlungsabfälle, insbesondere nicht sortierbare Kunststoffanteile hiervon, im Besonderen Sortierfraktionen, die aufgrund ihrer Abmessungen abgesondert werden und/oder Folienreste und/oder schwarze Sortierreste, die durch Nahinfrarot- Spektroskopie nicht detektiert werden können, und/oder Gewerbeabfälle, insbesondere Produktionsabfälle, bevorzugt Abfälle aus dem Recycling von Personenkraftwagen, im Besonderen Autoschredderleichtmaterial, enthält.

17. Kontinuierliches Verfahren nach einem der Ansprüche 1 bis 16, **dadurch gekennzeichnet, dass** der erste, untere Bereich (I) des zweigeteilten Reaktors (R) ein Höhe zu Durchmesser Verhältnis von 3 zu 1 bis 1 zu 3, bevorzugt von 1,5 zu 1 aufweist, und insbesondere als stehender oder liegender Zylinder ausgebildet ist.

## Claims

1. A continuous process for the recovery of secondary resources from waste containing at least 60% organic compounds by weight as starting material (A) by oiling to obtain a product oil (P) in a two-part reactor (R) with a first, lower section (I) in which a start-up oil is introduced up to a level of at least half of the total height thereof,
and with a second upper section (II) which is connected to the lower section (I) and which does not contain any liquid during start-up, into which via one or more external pipes (1) by means of one, two or more pumps (2) with a ratio of directed to undirected impulse power in the range of 1/6 to 1/2 the reactor content (RI) is pumped from the lower end of the first, lower section (I) of the two-part reactor (R),
with product vapor being withdrawn from the upper end of the second upper section (II) of the two-part reactor (R), which is then quenched with a cold partial stream of product oil (P), the product oil (P) being obtained
by first heating the start-up oil to an operating temperature in the range of 280 to 420 °C by pumping it through one, two or more pumps (2), whereupon the pre-treated starting material (A) is continuously fed into the first, lower section (I) of the two-part reactor (R) below the liquid level,
and wherein the reactor content (RI) is pumped from the lower end of the first, lower section (I) of the two-part reactor (R) into the second upper section (II) of the two-part reactor (R) in such a way that the ratio of the feed residence time of the starting material (A) to the pumping residence time of the reactor content (RI) is in the range of 250 to 1 to 5000 to 1.

2. The continuous process according to claim 1, **characterized in that** the waste used as feedstock (A) contains organic compounds in a mass fraction of at least 80%, preferably of at least 90%, in particular artificial organic compounds in a mass fraction between 60 and 80% and natural organic compounds in a mass fraction between 0 and 30%.

3. The continuous process according to claim 1 or 2, **characterized in that** the waste used as starting material (A) contains, in addition to organic compounds, inert substances, fillers, metals and/or residual moisture, in particular inert substances and/or fillers in a mass fraction of 0 to 10%, preferably less than 1%, metals in a mass fraction of 0 to 1%, preferably less than 1%, and residual moisture in a mass fraction of 0 to 10%, preferably less than 1%.

4. The continuous process according to one of claims 1 to 3, **characterized in that** the starting material (A) additionally contains silicon dioxide in the form of quartz sand or building materials and/or aluminum oxide and/or calcium hydroxide as inert materials and/or hollow glass and/or ceramic balls, glass and/or carbon fibers and/or rubber particles, as well as metallic substances, in particular magnetic and non-magnetic metal composites and/or aluminum-coated substances.

5. The continuous process according to one of claims 1 to 4, **characterized in that** the pump residence time of the reactor content (RI) is in the range of 15 to 55 seconds, preferably in the range of 25 to 40 seconds.

6. The continuous process according to one of claims 1 to 5, **characterized in that** a mixture of product oil (P) and a mineral oil with a boiling point greater than 280 °C, preferably in a mass ratio of 10 % mineral oil to 90 % product oil (P) to 90 % mineral oil to 10 % product oil (P), in particular in a mass ratio of 50% mineral oil to 50% product oil (P) is used as start-up oil.

7. The continuous process according to one of claims 1 to 6, **characterized in that** the surface load B of the pump flow in the second, upper region (II) of the two-part reactor (R) is adjusted via the volume flow thereof and the geometry of the second, upper region (II) of the two-part reactor (R) to a value in the range from 25 m3/m2/h to 250 m3/m2/h, preferably to a value of about 100 m3/m2/h.

8. The continuous process according to one of claims 1 to 7, **characterized in that** the inner walls of the two-part reactor (R) in the second, upper section (II) thereof are partially or completely heated and/or wetted with product oil (P).

9. The continuous process according to one of claims 1 to 8, **characterized in that** the residue from the first, lower section (I) of the two-part reactor (R) is discharged and allowed to settle as required or at regular intervals, and the supernatant oil mixture is returned to the first, lower region (I) of the two-part reactor (R) and the residue is separated via a separation unit, in particular a filter or a separator.

10. The continuous process according to one of claims 1 to 9, **characterized in that** only a first partial flow of 20 to 80% of the reactor content (RI) is fed from the lower end of the first, lower section (I) of the two-part reactor (R) into the second, upper section (II) of the two-part reactor (R) and a second partial flow of 80 to 20%, preferably 60 to 70% of the reactor content (RI) is pumped from the lower end of the first, lower region (I) of the two-part reactor (R) into the first, lower region (I) of the two-part reactor (R).

11. The continuous process according to one of claims 1 to 10, **characterized in that** the reactor content (RI) or a partial stream of the reactor content (RI) is pumped back into the upper third of the second, upper section (II) of the two-part reactor (R).

12. The continuous process according to one of claims 1 to 11, **characterized in that** the second, upper section (II) of the two-part reactor (R) is used as a single-stage or multi-stage separation column by providing a separable flange (F) over which one or more horizontal perforated plates and/or grids can be inserted.

13. The continuous process according to one of claims 1 to 12, **characterized in that** the oxygen content in the product oil (P) is 40 to 90%, in particular 80%, lower than in the starting material (A), and that the nitrogen content in the product oil (P) is 50 to 80%, in particular 70%, lower than in the starting material (A).

14. The continuous process according to one of claims 1 to 13, **characterized in that** the calorific value of the product oil (P) is between 41 and 46 megajoules per kilogram, preferably 45 megajoules per kilogram.

15. The continuous process according to one of claims 1 to 14, **characterized in that** in the product oil (P) the formation of polycyclic aromatic hydrocarbons, in particular naphthalene, acenaphthalene, acenaphthene, fluorene, phenanthrene, anthracene, fluoranthene, pyrene and/or benzo(a)pyrene is minimized and the sum of the polycyclic aromatic hydrocarbons is between 100 and a maximum of 1000 ppm, preferably a maximum of 600 ppm.

16. The continuous process according to one of claims 1 to 15, **characterized in that** the starting material (A) contains municipal waste, in particular non-sortable plastic components thereof, in particular sorting fractions that are separated due to their dimensions and/or film residues and/or black sorting residues that cannot be detected by near-infrared spectroscopy, and/or commercial waste, in particular production waste, preferably waste from the recycling of passenger cars, in particular light material from car shredders.

17. The continuous process according to one of claims 1 to 16, **characterized in that** the first, lower region (I) of the two-part reactor (R) has a height to diameter ratio of 3 to 1 to 1 to 3, preferably 1.5 to 1, and is designed in particular as a standing or lying cylinder.

## Revendications

1. Procédé continu pour l'obtention de ressources secondaires à partir de déchets contenant au moins 60 % en masse de composés organiques comme matériau de départ (A) par huilage avec obtention d'une huile de produit (P) dans un réacteur divisé en deux parties (R) avec une première partie inférieure (I) dans laquelle une huile de démarrage est introduite jusqu'à une hauteur d'au moins la moitié de la hauteur totale de celle-ci,
et avec une deuxième partie supérieure (II) qui est reliée à la partie inférieure (I) et qui ne contient pas de liquide lors du démarrage, dans lesquel, via une ou plusieurs conduites externes (1) au moyen d'une, de deux ou de plusieurs pompes (2) avec un rapport entre la puissance d'impulsion dirigée et la puissance d'impulsion non dirigée compris entre 1/6 et 1/2 le contenu du réacteur (RI) est repompé depuis l'extrémité inférieure de la première partie inférieure (I) du réacteur divisé en deux parties (R),
en retirant la vapeur de produit de l'extrémité supérieure de la deuxième partie supérieure (II) du réacteur divisé en deux parties (R), qui est ensuite refroidie avec un courant partiel froid d'huile de produit (P), l'huile de produit (P) étant obtenue
en chauffant d'abord l'huile de démarrage à une température de fonctionnement comprise entre 280 et 420 °C par pompage à l'aide d'une, de deux ou de plusieurs pompes (2), après quoi la matériau de départ (A) préalablement préparée est introduite en continu dans la première partie inférieure (I) du réacteur divisé en deux parties (R) en dessous du niveau du liquide,
et le contenu du réacteur (RI) étant transféré de l'extrémité inférieure de la première partie inférieure (I) du réacteur divisé en deux parties (R) vers la deuxième partie supérieure (II) du réacteur divisé en deux parties (R), de telle sorte que le rapport entre le temps de séjour d'alimentation de la matériau de départ (A) et le temps de séjour de transfert du contenu du réacteur (RI) se situe dans une plage comprise entre 250 pour 1 et 5000 pour 1.

2. Procédé continu selon la revendication 1, **caractérisé en ce que** les déchets utilisés comme matériau de départ (A) contiennent des composés organiques dans une proportion massique d'au moins 80 %, de préférence d'au moins 90 %, en particulier des composés organiques artificiels dans une proportion massique comprise entre 60 et 80 % et des composés organiques naturels dans une proportion massique comprise entre 0 et 30 %.

3. Procédé continu selon la revendication 1 ou 2, **caractérisé en ce que** les déchets utilisés comme matériau de départ (A) contiennent, outre des composés organiques, des substances inertes, des charges, des métaux et/ou de l'humidité résiduelle, en particulier des substances inertes et/ou des charges dans une proportion massique de 0 à 10 %, de préférence inférieure à 1 %, des métaux dans une proportion massique comprise entre 0 et 1 %, de préférence inférieure à 1 %, et de l'humidité résiduelle dans une proportion massique comprise entre 0 et 10 %, de préférence inférieure à 1 %.

4. Procédé continu selon l'une des revendications 1 à 3, **caractérisé en ce que** la matériau de départ (A) contient en outre, comme substances inertes, du dioxyde de silicium sous forme de sable de quartz ou de matériaux de construction et/ou d'oxyde d'aluminium et/ou d'hydroxyde de calcium et/ou, comme charges, des billes de verre creuses et/ou des billes de céramique, des fibres de verre et/ou de carbone et/ou des particules de caoutchouc, ainsi que des substances métalliques, en particulier des composites métalliques magnétiques et non magnétiques et/ou des substances revêtues d'aluminium.

5. Procédé continu selon l'une des revendications 1 à 4, **caractérisé en ce que** le temps de séjour de pompage du contenu du réacteur (RI) est compris entre 15 et 55 secondes, de préférence entre 25 et 40 secondes.

6. Procédé continu selon l'une des revendications 1 à 5, **caractérisé en ce qu'**on utilise comme huile de démarrage un mélange d'huile de produit (P) et d'une huile minérale ayant un point d'ébullition supérieur à 280 °C, de préférence dans un rapport massique de 10 % d'huile minérale pour 90 % d'huile de produit (P) à 90 % d'huile minérale pour 10 % d'huile de produit (P) en particulier dans un rapport massique de 50 % d'huile minérale pour 50 % d'huile de produit (P).

7. Procédé continu selon l'une des revendications 1 à 6, **caractérisé en ce que** la charge superficielle B du flux de transfert dans la deuxième zone supérieure (II) du réacteur divisé en deux parties (R) est régulée par le débit volumique de celui-ci ainsi que par la géométrie de la deuxième zone supérieure (II) du réacteur divisé en deux parties (R) à une valeur comprise entre 25 m3/m2/h et 250 m3/m2/h, de préférence à une valeur d'environ 100 m3/m2/h.

8. Procédé continu selon l'une des revendications 1 à 7, **caractérisé en ce que** les parois intérieures du réacteur divisé en deux parties (R) dans la deuxième partie supérieure (II) de celui-ci sont partiellement ou entièrement chauffées et/ou mouillées avec de l'huile de produit (P).

9. Procédé continu selon l'une des revendications 1 à 8, **caractérisé en ce que** le résidu provenant de la première partie inférieure (I) du réacteur divisé en deux parties (R) est évacué si nécessaire ou à intervalles réguliers et laissé se déposer, et le mélange d'huile surnageant est renvoyé dans la première zone inférieure (I) du réacteur divisé en deux parties (R) et le résidu est séparé à l'aide d'une unité de séparation, en particulier un filtre ou un séparateur.

10. Procédé continu selon l'une des revendications 1 à 9, **caractérisé en ce que** seul un premier courant partiel de 20 à 80 % du contenu du réacteur (RI) est transféré de l'extrémité inférieure de la première partie inférieure (I) du réacteur divisé en deux parties (R) vers la deuxième partie supérieure (II) du réacteur divisé en deux parties (R) et un deuxième courant partiel de 80 à 20 %, de préférence de 60 à 70 % du contenu du réacteur (RI) est transféré de l'extrémité inférieure de la première zone inférieure (I) du réacteur divisé en deux parties (R) vers la première zone inférieure (I) du réacteur divisé en deux parties (R).

11. Procédé continu selon l'une des revendications 1 à 10, **caractérisé en ce que** le contenu du réacteur (RI) ou un courant partiel du contenu du réacteur (RI) est repompé dans le tiers supérieur de la deuxième partie supérieure (II) du réacteur divisé en deux parties (R).

12. Procédé continu selon l'une des revendications 1 à 11, **caractérisé en ce que** la deuxième partie supérieure (II) du réacteur divisé en deux parties (R) est utilisée comme colonne de séparation à un ou plusieurs étages, une bride séparable (F) étant prévue, sur laquelle une ou plusieurs tôles perforées horizontales et/ou grilles peuvent être insérées.

13. Procédé continu selon l'une des revendications 1 à 12, **caractérisé en ce que** la teneur en oxygène dans l'huile produite (P) est inférieure de 40 à 90 %, en particulier de 80 %, à celle du matériau de départ (A), et **en ce que** la teneur en azote dans l'huile produite (P) est inférieure de 50 à 80 %, en particulier de 70 %, à celle du matériau de départ (A).

14. Procédé continu selon l'une des revendications 1 à 13, **caractérisé en ce que** le pouvoir calorifique de l'huile produite (P) est compris entre 41 et 46 mégajoules par kilogramme, de préférence 45 mégajoules par kilogramme.

15. Procédé continu selon l'une des revendications 1 à 14, **caractérisé en ce que**, dans l'huile produite (P), la formation d'hydrocarbures aromatiques polycycliques, en particulier de naphtalène, d'acénaphtalène, d'acénaphtène, de fluorène, de phénanthrène, d'anthracène, de fluoranthène, du pyrène et/ou du benzo(a)pyrène est minimisée dans l'huile produite (P) et que la somme des hydrocarbures aromatiques polycycliques est comprise entre 100 et 1000 ppm au maximum, de préférence 600 ppm au maximum.

16. Procédé continu selon l'une des revendications 1 à 15, **caractérisé en ce que** la matériau de départ (A) contient des déchets municipaux, en particulier des fractions plastiques non triables de ceux-ci, en particulier des fractions de tri qui sont séparées en raison de leurs dimensions et/ou des résidus de films et/ou des résidus de tri noirs qui ne peuvent pas être détectés par spectroscopie proche infrarouge, et/ou des déchets industriels, en particulier des déchets de production, de préférence des déchets provenant du recyclage de voitures particulières, en particulier des matériaux légers issus du broyage de voitures.

17. Procédé continu selon l'une des revendications 1 à 16, **caractérisé en ce que** la première zone inférieure (I) du réacteur divisé en deux parties (R) présente un rapport hauteur/diamètre de 3 pour 1 à 1 pour 3, de préférence de 1,5 pour 1, et est notamment conçue sous forme de cylindre vertical ou horizontal.
